# EUROPÄISCHE PATENTSCHRIFT

(11) **EP 2 643 114 B1**
(45) Veröffentlichungstag und Bekanntmachung des Hinweises auf die Patenterteilung: **01.10.2014**
(21) Anmeldenummer: 11793368.9
(22) Anmeldetag: 18.11.2011
(51) Int. Cl.: B22F 3/26, C22C 1/04, B22F 3/22

(54) **VERFAHREN ZUR HERSTELLUNG VON HOCHTEMPERATURBESTÄNDIGEN TRIEBWERKSBAUTEILEN**
METHOD FOR PRODUCING HIGH-TEMPERATURE RESISTANT JET ENGINE COMPONENT
PROCÉDÉ POUR PRODUIRE DES ÉLÉMENTS STRUCTURAUX DE SYSTÈME D'ENTRAÎNEMENT À HAUTE RÉSISTANCE THERMIQUE

(30) Priorität: 25.11.2010 DE 102010061959
(43) Veröffentlichungstag der Anmeldung: 02.10.2013
(73) Patentinhaber: Rolls-Royce Deutschland Ltd & Co KG, 15827 Blankenfelde-Mahlow (DE)
(72) Erfinder: ROTH-FAGARASEANU, Dan, 14532 Stahnsdorf (DE); SCHULT, Alexander, 10437 Berlin (DE)
(86) Internationale Anmeldenummer: PCT/EP2011/070438
(87) Internationale Veröffentlichungsnummer: WO 2012/069373

(56) Entgegenhaltungen:
- WO-A1-2004/028726
- WO-A2-02/085561
- US-A- 5 330 701
- US-A1- 2007 017 817

## Beschreibung

Die Erfindung betrifft ein Verfahren zur endkonturnahen Herstellung von geometrisch komplex gestalteten, aus einer intermetallischen Phase bestehenden Triebwerksbauteilen.

Es ist allgemein bekannt, Bauteile mit geometrisch komplizierter Gestalt in wenigen Arbeitsschritten endkonturnah durch Metallpulverspritzgießen herzustellen. Bei dem auch als MIM-Verfahren (Metal Injection Moulding) bezeichneten Metallpulverspritzguss wird zunächst ein Metallpulver mit einem aus thermoplastischem Kunststoff und Wachsen bestehenden Binder zu einem fließfähigen Werkstoff (Feedstock) vermischt. Das in Form eines Granulats vorliegende Material wird in einem herkömmlichen Spritzgießprozess mithilfe eines Extruders in eine Form gespritzt. Nach dem Abkühlen, Erstarren und Entformen steht zunächst ein sogenanntes Grünteil zur Verfügung, aus dem anschließend der Binder chemisch, thermisch oder katalytisch herausgelöst wird. Das im Ergebnis der Entbinderung entstehende offenporige Braunteil wird in einem darauffolgenden Sinterprozess bis auf seine endgültige Form verdichtet und weist aufgrund der verbleibenden geringen Restporosität mechanische Eigenschaften auf, die mit den Eigenschaften des Vollmaterials im Wesentlichen übereinstimmen.

Zur endkonturnahen Fertigung hochtemperaturbeständiger Bauteile werden bekanntermaßen in Pulverform vorliegende Superlegierungen im MIM-Verfahren verarbeitet. Darüber hinaus wurde bereits vorgeschlagen, ein aus einer intermetallischen Phase bestehendes Metallpulver zu erzeugen und daraus auf der Grundlage des Metallpulverspritzgießens hochtemperaturbeständige Triebwerksbauteile endabmessungsnah und mit gegenüber herkömmlichen Herstellungsverfahren vermindertem Zerspanungsaufwand herzustellen. Die herkömmliche Herstellung intermetallischer Phasen und eines daraus gefertigten Metallpulvers für das Metallpulverspritzgießen ist mit einem hohen Arbeits- und Kostenaufwand verbunden. Zudem bereitet die endkonturnahe maßgenaue Fertigung des Bauteils aufgrund der Schrumpfung des Braunteils im Ergebnis des sich an die Entbinderung anschließenden Sinterprozesses Schwierigkeiten.

Der Erfindung liegt die Aufgabe zugrunde, ein Verfahren zur kostengünstigen, endkonturnahen Herstellung von aus einer intermetallischen Phase bestehenden, hochtemperaturbeständigen Triebwerksbauteilen mit geometrisch komplexer Struktur zu entwickeln.

Erfindungsgemäß wird die Aufgabe mit einem Verfahren gemäß den Merkmalen des Patentanspruchs 1 gelöst.

Vorteilhafte Weiterbildungen der Erfindung sind Gegenstand der Unteransprüche.

Der Grundgedanke der Erfindung liegt in de Anwendung des Metallpulverspritzens zur Herstellung von aus einer intermetallischen Phase bestehenden Triebwerksbauteilen, wobei jedoch als Binder eine in schmelzflüssigem oder nahe dem schmelzflüssigen Zustand befindliche niedrig schmelzende metallische Phase dient und das Metallpulver aus einer höher schmelzenden metallischen Phase hergestellt ist und das im Ergebnis eines Spritzgießprozesses vorliegende, im Wesentlichen der Endkontur entsprechende Formteil nicht entbindert wird, sondern einer Wärmebehandlung zur Erzeugung einer intermetallischen Phase unterzogen wird. Somit können mit geringem Fertigungs- und Kostenaufwand aus einer intermetallischen Phase bestehende, hochtemperaturbeständige Triebwerksbauteile mit geometrisch komplexer Struktur endkonturnah hergestellt werden. In dem gleichen Verfahren können auch drei oder mehr metallische Phasen zur Herstellung von hochtemperaturbeständigen, aus einer intermetallischen Phase bestehenden Triebwerksbauteilen eingesetzt werden.

Das Vermischen der schmelzflüssigen oder nahe dem schmelzflüssigen Zustand befindlichen niedrig schmelzenden Phase mit dem aus der hoch schmelzenden Phase bestehenden Metallpulver erfolgt unter der Wirkung von mittels einer Extruderschnecke erzeugten Knet- und Scherkräften in einem Extruder. Dadurch sind eine gute Durchmischung und Temperaturerhöhung sowie eine Viskositätsverringerung des Metallpulver-Schmelze-Gemisches zur Durchführung des Spritzgießprozesses gewährleistet.

In weiterer Ausgestaltung der Erfindung kann das Metallpulver-Schmelze-Gemisch im Extruder mittels Heizmitteln zusätzlich erwärmt werden.

Das nach dem Erstarren entformte Triebwerksbauteil kann vor der Wärmebehandlung einer spanenden Fertigbearbeitung unterworfen werden.

Ein Ausführungsbeispiel der Erfindung wird anhand der Zeichnung, in deren einziger Figur schematisch eine Metallpulverspritzgießvorrichtung dargestellt ist, und eines Verfahrensablaufschemas näher erläutert.

In Schritt I des Verfahrens zur endkonturnahen Herstellung eines geometrisch komplex gestalteten, aus einer intermetallischen Phase bestehenden, hochtemperaturbeständigen Triebwerksbauteils, beispielsweise einer Turbinenschaufel, werden eine erste niedrig schmelzende Phase, zum Beispiel Aluminium, in geschmolzenem Zustand und eine zweite hoch schmelzende metallische Phase, zum Beispiel Eisen, als Metallpulver bereitgestellt. Die erste niedrig schmelzende metallische Phase kann auch in einem nicht vollständig geschmolzenen Zustand - im Falle des hier eingesetzten Aluminiums in einem unterhalb des Schmelzpunkts Temperaturbereich zwischen 400°C und 600°C - vorliegen. Gegenüber einem aus einer intermetallischen Verbindung bestehenden Metallpulver kann das aus einer metallischen Phase (hier Eisen) gefertigte Metallpulver mit geringem Aufwand hergestellt werden.

In dem nachfolgenden Schritt II werden die geschmolzene niedrig schmelzende metallische Phase (Aluminium) und die als Metallpulver vorliegende hoch schmelzende metallische Phase (Eisen) jeweils über einen ersten und einen zweiten Trichter 1, 2 in einen Extruder 3 eingetragen. In dem im Extruder 3 stattfindenden Schritt III werden die beiden metallischen Phasen intensiv miteinander vermischt. Durch die von der Extruderschnecke 4 auf das Gemisch ausgeübten Scher- und Knetkräfte nimmt die Viskosität des Gemisches weiter ab. Aufgrund der mechanischen Kraftwirkung und gegebenenfalls einer Extruderheizung wird das Gemisch zudem erwärmt.

Das zuvor in einen niedrig viskosen, spritzgießfähigen Zustand gebrachte Gemisch aus einer pulverförmigen hoch schmelzenden metallischen Phase und einer niedrig schmelzenden, geschmolzenen metallischen Phase (Fe, A1) wird nun in Schritt IV durch Spritzgießen in ein Formwerkzeug 5 eingetragen. Im Unterschied zu einem herkömmlichen Metallpulverspritzgießverfahren besteht der für den Spritzgussprozess erforderliche Binder nicht aus thermoplastischen Kunststoffen und Wachsen, sondern wird durch die als Binder fungierende schmelzflüssige, niedrig schmelzende metallische Phase gebildet. Das Metallpulver-Binder-Gemisch kann entweder direkt aus dem Extruder 4 in das Formwerkzeug 5 eingespritzt werden oder, wie die Zeichnung zeigt, erst in einen Zylinder 6 eingebracht werden und dann mithilfe eines Druckkolbens 7 in den Hohlraum 8 des Formwerkzeugs 5 gepresst werden.

Im nachfolgenden Schritt V wird nach dem Erkalten und Erstarren ein der Endform oder im Wesentlichen der Endform des Triebwerkbauteils entsprechendes Formteil entformt, das in einem weiteren Schritt VI mit geringem Zerspanungsaufwand spanend bearbeitet werden kann. Die beim Metallpulverspritzgussprozess in Schritt IV als Binder dienende niedrig schmelzende metallische Phase bleibt in dem Formteil, das heißt, anders als bei dem herkömmlichen Metallpulverspritzguss wird das im Spritzgießprozess erzeugte Formteil nicht entbindert.

In einem sich anschließenden Schritt VII wird das Formteil einer auf die beiden metallischen Phasen - hier Eisen und Aluminium - abgestimmten spezifischen Wärmebehandlung zur Erzeugung einer hochtemperaturbeständigen intermetallischen Phase unterzogen. Da im Gegensatz zu dem bekannten Metallpulverspritzgießen unter Verwendung eines thermoplastischen Binders bereits nach der Entformung ein kompaktes (nicht poröses) Formteil vorliegt, kommt es auch nicht zu einer nur schwer beherrschbaren Schrumpfung des Bauteils während der zur Erzeugung der intermetallischen Verbindung vorgesehenen Wärmebehandlung.

Im Ergebnis der zuvor beschriebenen Verfahrensschritte I bis VII steht ein aus einer intermetallischen Verbindung bestehendes, hochtemperaturbeständiges und durch den Einsatz von Leichtbaukomponenten zudem leichtes Triebwerksbauteil zur Verfügung, das in einer nahezu beliebigen komplexen Struktur mit vergleichsweise geringem Fertigungsaufwand kostengünstig hergestellt werden kann. Neben der oben beispielhaft erwähnten Materialkombination aus Eisen und Aluminium kann eine Vielzahl weiterer hoch und niedrig schmelzender metallischer Phasen, beispielsweise Titan und Aluminium, verwendet werden.

### Bezugszeichenliste

- 1: erster Trichter von 3 (Fe-Pulver)
- 2: zweiter Trichter von 3 (Al-Schmelze)
- 3: Extruder
- 4: Extruderschnecke
- 5: Formwerkzeug
- 6: Zylinder
- 7: Druckkolben
- 8: Hohlraum von 5

## Patentansprüche

1. Verfahren zur endkonturnahen Herstellung von geometrisch komplex gestalteten, aus einer intermetallischen Phase bestehenden, hochtemperaturbeständigen Triebwerksbauteilen, **dadurch gekennzeichnet, dass** mindestens eine niedrig schmelzende metallische Phase in schmelzflüssigem Zustand oder in einem Temperaturbereich nahe dem schmelzflüssigen Zustand mit mindestens einer als Metallpulver vorliegenden hoch schmelzenden metallischen Phase gemischt und das Gemisch mechanisch bearbeitet und dabei erwärmt und dessen Viskosität verringert wird und anschließend in einem Spritzgießprozess das im Wesentlichen der Endkontur entsprechende Triebwerksbauteil geformt wird, das danach einer Wärmebehandlung zur Erzeugung einer intermetallischen Phase unterzogen wird.

2. Verfahren nach Anspruch 1, **dadurch gekennzeichnet, dass** das Vermischen der niedrig und hoch schmelzenden Phasen unter der Wirkung von Knet- und Scherkräften in einem Extruder erfolgt.

3. Verfahren nach Anspruch 1, **dadurch gekennzeichnet, dass** das Metallpulver-Schmelze-Gemisch mittels Heizmitteln zusätzlich erwärmt wird.

4. Verfahren nach Anspruch 1, **dadurch gekennzeichnet, dass** das nach dem Erstarren entformte Triebwerksbauteil vor der Wärmebehandlung einer mechanischen Fertigbearbeitung unterworfen wird.

## Claims

1. Method for the near-net-shape fabrication of high-temperature-resistant engine parts that have a geometrically complex design and consist of an intermetallic phase, **characterized in that** at least one low-melting-point metallic phase, in a molten state or in a temperature range close to the molten state, is mixed with at least one high-melting-point metallic phase which takes the form of a metal powder, with the mixture being machined and heated up and its viscosity being decreased in the process, and **in that** the engine part, which substantially corresponds to the final contour, is subsequently formed in an injection moulding process, with the engine part then being subjected to a heat treatment for the production of an intermetallic phase.

2. Method according to claim 1, **characterized in that** the intermixture of the low-melting-point and the high-melting-point phase is performed in an extruder where it is subjected to the effects of kneading and shearing forces.

3. Method according to claim 1, **characterized in that** the mixture of metal powder and molten mass is additionally heated by using a heating medium.

4. Method according to claim 1, **characterized in that** the engine part which is demoulded after solidification is submitted to mechanical finish-machining prior to the heat treatment.

## Revendications

1. Procédé pour la production à la forme quasi définitive d'éléments de réacteur à structure géométrique complexe, composés d'une phase intermétallique et à haute résistance thermique, **caractérisé en ce qu'**au moins une phase métallique à bas point de fusion à l'état fondu ou dans une plage de température se rapprochant du point de fusion est mélangée avec au moins une phase métallique à haut point de fusion sous forme de poudre métallique, que le mélange est traité mécaniquement et réchauffé de façon à en réduire la viscosité, puis que ledit mélange est ensuite formé par moulage à injection en l'élément de réacteur correspondant essentiellement à la forme définitive, qui est ensuite soumis à un traitement thermique en vue de l'obtention d'une phase intermétallique.

2. Procédé selon la revendication 1, **caractérisé en ce que** le mélange des phases respectivement à bas et à haut point de fusion au moyen de forces de fraisage et de cisaillement a lieu dans une extrudeuse.

3. Procédé selon la revendication 1, **caractérisé en ce que** le mélange de masses de poudre métallique fondues est soumis à un réchauffement additionnel à l'aide de moyens de chauffage.

4. Procédé selon la revendication 1, **caractérisé en ce que** l'élément de réacteur démoulé suite à la solidification est soumis à un traitement de finition mécanique préalablement au traitement thermique.
